# EUROPÄISCHE PATENTSCHRIFT

(11) **EP 1 407 060 B1**
(45) Veröffentlichungstag und Bekanntmachung des Hinweises auf die Patenterteilung: **29.04.2009**
(21) Anmeldenummer: 02732304.7
(22) Anmeldetag: 10.06.2002
(51) Int. Cl.: C23C 28/02, G01N 3/56, D21D 5/16

(54) **HARTVERCHROMTER SIEBKORB**
HARD-CHROMED SIEVE BASKET
PANIER D'ESSORAGE CHROME DUR

(30) Priorität: 17.07.2001 CH 131601
(43) Veröffentlichungstag der Anmeldung: 14.04.2004
(73) Patentinhaber: Hartchrom AG, 9323 Steinach (CH)
(72) Erfinder: GISIN, Walter, CH-9326 Horn (CH); HEKLI, Michael, CH-9326 Horn (CH)
(74) Vertreter: Clerc, Natalia
(86) Internationale Anmeldenummer: PCT/CH2002/000303
(87) Internationale Veröffentlichungsnummer: WO 2003/008667

(56) Entgegenhaltungen:
- DE-A- 3 533 534
- DE-A- 19 909 871
- DE-B- 1 294 804

## Beschreibung

Die Erfindung bezieht sich auf ein hartverchromtes Element, insbesondere einen Siebkorb, gemäss Oberbegriff des Patentanspruches 1.

### Stand der Technik

Zur Erhöhung der Korrosionsbeständigkeit und der Verschleissbeständigkeit werden Elemente, beispielsweise solche aus Stahl, galvanisch beschichtet, insbesondere technisch hartverchromt. Dabei ist es möglich, die Hartverchromung zu erneuern, das heisst das Element erneut zu beschichten, wenn ein Teil der Hartverchromung abgetragen ist.

In der Papierindustrie, insbesondere im Altpapierrecycling, werden Siebkörbe aus Edelstahl eingesetzt, deren Oberflächen zur Erhöhung der Verschleissbeständigkeit mit einer Hartchromschicht versehen sind. Auch diese Siebkörbe lassen sich neu beschichten. Die Siebkörbe bestehen jedoch aus einer Vielzahl von Stäben mit im wesentlichen dreieckigem Querschnitt und weisen somit eine Vielzahl von Kuppen auf. Die Abrasion ist an diesen Kuppen am. stärksten, so dass hier die Chromschicht zuerst abgetragen wird. Da jedoch die üblicherweise eingesetzten magnetischen Messverfahren zur Bestimmung der Schichtdicke an diesen Kuppen versagen, ist es relativ schwierig, den optimalen Zeitpunkt für eine Neubeschichtung festzulegen. Eine zu frühe Neubeschichtung erhöht die Kosten und führt zu unnötigen Produktionsunterbrüchen. Wird der Siebkorb zu lange eingesetzt, wird auch das Grundmaterial an der Kuppe abgetragen und somit der Siebkorb irreparabel beschädigt. Im zweiten Fall ist der Schaden gravierend, da diese Körbe relativ teuer sind. Eine erneute Hartverchromung würde lediglich einen Zwanzigstel der Herstellungskosten betragen.

Es ist bekannt, Werkzeuge mit einer Indikatorschicht zu versehen, welche den Verschleisszustand des Werkzeugs sichtbar macht. So offenbart DE-A-35'33'534 ein zahnärztliches Schleifwerkzeug aus Stahl, welches eine metallische Zwischenschicht und eine silberweisse Nickelaussenschicht aufweist. Die Nickelaussenschicht ist mit Diamanten oder anderen körnigen Schleifmitteln durchsetzt.

DE-A-199'09'871 zeigt ebenfalls eine Verschleissanzeige für ein hartverchromtes Element der eingangs genannten Art. Diese Anzeigeschicht besteht aus Kupfer, Nickel, Chrom oder Edelmetallen.

### Darstellung der Erfindung

Es ist deshalb eine Aufgabe der Erfindung, ein hartverchromtes Element, insbesondere einen Siebkorb, zu schaffen, welches eine Erkennung eines optimalen Zeitpunktes für eine Neuverchromung ermöglicht.

Diese Aufgabe löst ein hartverchromtes Element mit den Merkmalen des Patentanspruches 1.

Zwischen einem Grundmaterial und der Hart-chromschicht des Elementes ist eine Indikatorschicht vorhanden, welche sich optisch, insbesondere farblich, von der Hartchromschicht unterscheidet. Dadurch lässt sich auch an geometrisch komplizierten oder schwer zugänglichen Stellen, insbesondere an Kuppen, erkennen, ob die Hartchromschicht abgetragen ist.

Zwischen der Indikatorschicht und dem Grundmaterial ist eine zweite Hartchromschicht vorgesehen. Diese zweite Hartchromschicht dient als Notlaufschicht mit einer erhöhten Verschleissbeständigkeit, um das Grundmaterial bis zur Neuverchromung vor Abrasion zu schützen. Vorzugsweise ist dabei zwischen der zweiten Hartchromschicht und der Indikatorschicht eine Spannungspufferschicht vorhanden, welche Zugspannungen kompensiert und somit vermeidet, dass die Indikatorschicht rissig wird oder abplatzt.

Weitere vorteilhafte Ausführungsformen gehen aus den abhängigen Patentansprüchen hervor.

### Kurze Beschreibung der zeichnung

Im folgenden wird der Erfindungsgegenstand anhand von bevorzugten Ausführungsbeispielen, welche in den beliegenden Zeichnungen dargestellt sind, erläutert. Es zeigen:
- Figur 1: eine schematische, nicht massstäbliche Darstellung eines Schichtaufbaus eines hartverchromten Siebkorbes in einer Ausführungform nach dem Stand der Technik;
- Figur 2: eine schematische Darstellung einer ersten erfindungsgemässen Ausführungsform und
- Figur 3: eine schematische Darstellung einer Zweiten erfindungsgemässen Ausführungsform.

### Wege zur Ausführung der Erfindung

In Figur 1 ist ein einfaches Ausführungsbeispiel eines Schichtaufbaus eines Siebkorbes nach dem Stand der Technik dargestellt. Der Siebkorb weist einen Grundkörper 1 aus einem Grundmaterial, vorzugsweise aus Edelstahl, auf.

Auf diesem Grundkörper 1 ist eine Indikatorschicht 2 aufgebracht. Vorzugsweise unterscheidet sich das Material der Indikatorschicht 2 optisch, insbesondere farblich, vom Grundmaterial 1. Als Indikatorschicht 2 wird aufgrund seiner geringen Kosten vorzugsweise Kupfer verwendet. Es eignen sich jedoch auch andere Materialien, beispielsweise Buntmetalle wie Messing oder Bronze, Gold, Metallkeramiken, Metalloxide, leitfähige Kunststoffe, Schwarzchrom oder Schwarznickel. Des weiteren können die Indikatorschichten aus Metalldispersionen oder elektrochemischen Dispersionsschichten wie Nickel oder Kupfer mit Mikrofarbkapseln als Dispergens gebildet sein oder sie können aus CVD-, PVD- oder thermischen Spritzschichten bestehen.

Auf der Indikatorschicht 2 ist eine Hartchromschicht 3 aufgebracht, wobei die Indikatorschicht 2 so gewählt ist, dass sie sich auf jeden Fall optisch, insbesondere farblich, von der Hartchromschicht 3 unterscheidet. Wird nun die Hartchromschicht 3 abgetragen, so sticht die Indikatorschicht 2 an diesen Stellen optisch hervor und gibt zu erkennen, dass der Siebkorb neu zu verchromen ist. Besteht die Indikatorschicht 2 aus einer CVD-oder einer PVD-Schicht, so muss der Siebkorb nicht unmittelbar ausgewechselt werden, da diese Schichten eine relativ gute Verschleissbeständigkeit aufweisen und somit in Form einer sogenannten Notlaufschicht einen, wenn auch kurzzeitigen Verschleissschutz gewährleisten. Dadurch lässt sich eine Sanierung des Siebkorbes in Ruhe planen.

Besteht die Indikatorschicht 2 aus einem anderen Material, so empfiehlt sich ein Aufbau, wie er in Figur 2 anhand eines ersten bevorzugten erfindungsgemässen Ausführungsbeispiels dargestellt ist. Zudem ermöglicht dieser Aufbau eine kostengünstigere Variante als die Verwendung der relativ teuren CVD- und PVD-Schichten. Die Schichten gemäss Figur 1 sind wiederum mit denselben Bezugsziffern versehen. Zwischen dem Grundmaterial 1 und der Indikatorschicht 2 ist nun eine zweite Hartchromschicht 4 vorhanden, welche die Notlaufschicht bildet. Diese Hartchromschicht 4 weist vorzugsweise dieselbe Zusammensetzung auf wie die erste Hartchromschicht 3, ist jedoch wesentlich dünner. Typische Werte für einen Siebkorb betragen für die erste Hartchromschicht 3 30 - 450 µm und für die zweite Hartchromschicht 4 25 - 30 µm.

Zur Verbesserung der Haftung der Indikatorschicht 2 auf der zweiten Hartchromschicht 4 können verschiedene Haftvermittler und Aktivierungsverfahren eingesetzt werden. So ist, wie in Figur 2 dargestellt, zwischen der zweiten Hartchromschicht 4 und der Indikatorschicht 2 je nach Material der Indikatorschicht 2 eine haftvermittelnde Schicht 5 vorhanden. Diese ist insbesondere bei der Verwendung von Kunststoff als Indikatorschicht 2 notwendig. Die Materialwahl der haftvermittelnden Schicht 5 hängt von der Art der Indikatorschicht 2 ab. Beispielsweise lässt sich ein Nickel-Strike als Haftvermittler einsetzen.

In Figur 3 ist ein zweites, ebenfalls bevorzugtes erfindungsgemässes Ausführungsbeispiel dargestellt, welches sich vor allem bei der Verwendung von Kupfer als Indikatorschicht 2 empfiehlt. Hier ist zwischen der haftvermittelnden Schicht 5 und der Indikatorschicht 2 eine Spannungspufferschicht 6 vorhanden, welche Scherkräfte aufnimmt. Im hier dargestellten Beispiel besteht die haftvermittelnde Schicht 5 wiederum aus einem Nickel-Strike und die Spannungspufferschicht 6 aus galvanischem Nickel. Die haftvermittelnde Schicht 5 weist eine typische Dicke von 20 - 60 µm und die Spannungspufferschicht 6 eine Dicke grösser als 20 µm auf.

Im folgenden wird anhand des Ausführungsbeispiels gemäss Figur 3 beschrieben, wie die einzelnen Schichten aufgebracht werden. Der Grundkörper 1 wird gemäss einem bekannten ersten Verfahrensschritt unter Verwendung einer Innenanode hartverchromt. Dann wird gespült und die Innenanode demontiert. Als nächstes wird ein Anodenkorb für Nickel montiert und die Hartchromschicht in einer Salzsäurelösung aktiviert. In einem optionalen Schritt wird gespült. Anschliessend wird zuerst der Nickel-Strike und anschliessend die galvanische Nickelschicht aufgebracht. Der Anodenkorb für Nickel wird demontiert und ein Anodenkorb für Kupfer wird montiert. Anschliessend wird der Siebkorb verkupfert und der Anodenkorb für Kupfer wieder demontiert, um die Montage einer verbleiten Stahlanode, einer Bleianode oder platinierten Titananode für das Hartverchromen zu ermöglichen. Dabei wird mit einer erhöhten Stromdichte angedeckt, um den Einfluss der Kupferschicht auf das elektrische Verhalten zu kompensieren.
Je nach Materialwahl sind Modifikationen dieses Herstellungsverfahrens möglich. Insbesondere lässt sich die Indikatorschicht mittels thermisches Spritzen oder Tamponieren aufbringen.

Der erfindungsgemässe Siebkorb ermöglicht durch die Verwendung einer Indikatorschicht eine frühzeitige Erkennung von Abrasionen. Da zudem eine Notlaufschicht vorhanden ist, lässt sich eine Sanierung des Siebkorbes in Ruhe vorbereiten.

### Bezugszeichenliste

- 1: Grundkörper
- 2: Indikatorschicht
- 3: Erste Hartchromschicht
- 4: Zweite Hartchromschicht
- 5: Haftvermittelnde Schicht
- 6: Spannungspufferschicht

## Patentansprüche

1. Hartverchromtes Element, insbesondere ein Siebkorb, bestehend aus einem Grundkörper (1) aus einem Grundmaterial, wobei eine Oberfläche des Grundkörpers (1) mit einer ersten Hartchromschicht (3) versehen ist,
zwischen erster Hartchromschicht (3) und Grundkörper (1) eine sich optisch von der ersten Hartchromschicht (3) unterscheidende Indikatorschicht (2) vorhanden ist, **dadurch gekennzeichnet, dass** zwi- schen Indikatorschicht (2) und Grundkörper (1) eine zweite Hartchromschicht (4) als Notlaufschicht vorhanden ist.

2. Element nach Anspruch 1, **dadurch gekennzeichnet, dass** die Indikatorschicht (2) aus einem Buntmetall, aus einem Kunststoff, aus Schwarzchrom oder aus Schwarznickel besteht.

3. Element nach Anspruch 2, **dadurch gekennzeichnet, dass** die Indikatorschicht (2) aus Kupfer besteht.

4. Element nach Anspruch 1, **dadurch gekennzeichnet, dass** die zweite Hartchromschicht (4) wesentlich dünner ist als die erste Hartchromschicht (3).

5. Element nach Anspruch 1, **dadurch gekennzeichnet, dass** zwischen der zweiten Hartchromschicht (4) und der Indikatorschicht (2) eine haftvermittelnde Schicht (5) vorhanden ist.

6. Element nach Anspruch 5, **dadurch gekennzeichnet, dass** die haftvermittelnde Schicht (5) ein Nickel-Strike ist.

7. Element nach Anspruch 1, **dadurch gekennzeichnet, dass** zwischen der Indikatorschicht (2) und der zweiten Hartchromschicht (4) eine Spannungspufferschicht (6) vorhanden ist.

8. Element nach Anspruch 7, **dadurch gekennzeichnet, dass** die Spannungspufferschicht (6) aus einer galvanischen Nickel-Dispersionsschicht besteht.

9. Element nach Anspruch 1, **dadurch gekennzeichnet, dass** der Grundkörper (1) aus Edelstahl besteht.

## Claims

1. Hard-chromed element, in particular a sieve basket, comprising a base body (1) made from a base material, a surface of the base body (1) being provided with a first hard chrome layer (3), an indicator layer (2), which is optically different from the first hard chrome layer (3), being present between the first hard chrome layer (3) and the base body (1), **characterized in that** a second hard chromium layer (4) is present as an emergency running layer between indicator layer (2) and base body (1).

2. Element according to Claim 1, **characterized in that** the indicator layer (2) consists of a nonferrous metal, of a plastic, of black chromium or of black nickel.

3. Element according to Claim 2, **characterized in that** the indicator layer (2) consists of copper.

4. Element according to Claim 1, **characterized in that** the second hard chrome layer (4) is significantly thinner than the first hard chrome layer (3).

5. Element according to Claim 1, **characterized in that** a bonding layer (5) is present between the second hard chrome layer (4) and the indicator layer (2).

6. Element according to Claim 5, **characterized in that** the bonding layer (5) is a nickel strike.

7. Element according to Claim 1, **characterized in that** a stress buffer layer (6) is present between the indicator layer (2) and the second hard chromium layer (4).

8. Element according to Claim 7, **characterized in that** the stress buffer layer (6) consists of an electroplated nickel dispersion layer.

9. Element according to Claim 1, **characterized in that** the base body (1) consists of special steel.

## Revendications

1. Elément, en particulier panier de tamisage, doté d'un chromage dur et constitué d'un corps de base (1) en un matériau de base,
la surface du corps de base (1) étant dotée d'une première couche de chromage dur (3),
une couche d'indicateur (2) qui se distingue visuellement de la première couche de chromage dur (3) étant disposée entre la première couche de chromage dur (3) et le corps de base (1),
**caractérisé en ce que**
une deuxième couche de chromage dur (4) servant de couche de secours est prévue entre la couche d'indicateur (2) et le corps de base (1).

2. Elément selon la revendication 1, **caractérisé en ce que** la couche d'indicateur (2) est constituée d'un métal non ferreux, d'une matière synthétique, de noir de chrome ou de noir de nickel.

3. Elément selon la revendication 2, **caractérisé en ce que** la couche d'indicateur (2) est constituée de cuivre.

4. Elément selon la revendication 1, **caractérisé en ce que** la deuxième couche de chromage dur (4) est essentiellement plus mince que la première couche de chromage dur (3).

5. Elément selon la revendication 1, **caractérisé en ce qu'**une couche (5) de renforcement de l'adhérence est prévue entre la deuxième couche de chromage dur (4) et la couche d'indicateur (2).

6. Elément selon la revendication 5, **caractérisé en ce que** la couche (5) de renforcement de l'adhérence est une amorce de nickel.

7. Elément selon la revendication 1, **caractérisé en ce qu'**une couche (6) de tamponnage des contraintes est prévue entre la couche d'indicateur (2) et la deuxième couche de chromage dur (4).

8. Elément selon la revendication 7, **caractérisé en ce que** la couche (6) de tamponnage des contraintes est constituée d'une couche galvanique de dispersion de nickel.

9. Elément selon la revendication 1, **caractérisé en ce que** le corps de base (1) est réalisé en acier allié.
